# EUROPÄISCHE PATENTSCHRIFT

(11) **EP 1 327 006 B1**
(45) Veröffentlichungstag und Bekanntmachung des Hinweises auf die Patenterteilung: **14.04.2004**
(21) Anmeldenummer: 01972053.1
(22) Anmeldetag: 13.09.2001
(51) Int. Cl.: C22C 19/05

(54) **AUSTENITISCHE NICKEL-CHROM-COBALT-MOLYBDÄN-WOLFRAM-LEGIERUNG UND DEREN VERWENDUNG**
AUSTENITIC NICKEL/CHROME/COBALT/MOLYBDENUM/TUNGSTEN ALLOY AND USE THEREOF
ALLIAGE AUSTENITIQUE NICKEL-CHROME-COBALT-MOLYBDENE-TUNGSTENE ET SON UTILISATION

(30) Priorität: 20.10.2000 DE 10052023
(43) Veröffentlichungstag der Anmeldung: 16.07.2003
(73) Patentinhaber: ThyssenKrupp VDM GmbH, 58791 Werdohl (DE)
(72) Erfinder: BRILL, Ulrich, 58300 Wetter/Ruhr (DE); WEISS, Reinhard, 46519 Alpen (DE)
(86) Internationale Anmeldenummer: PCT/EP2001/010557
(87) Internationale Veröffentlichungsnummer: WO 2002/034955

(56) Entgegenhaltungen:
- EP-A- 0 259 660
- EP-A- 0 358 211
- US-A- 4 118 223
- US-A- 5 017 249
- J. R. DAVIS, DAVIS & ASSOCIATES: "ASM Speciality Handbook, Nickel, Cobalt and Their Alloys." Dezember 2000 (2000-12) , ASM INTERNATIONAL , OHIO, USA XP002183407 Seite 71-73; Tabellen 2-5

## Beschreibung

Die Erfindung betrifft eine austenitische Nickel-Chrom-Cobalt-Molybdän-Wolfram-Legierung.

Es ist bekannt, dass Nickelbasislegierungen einen weitverbreiteten Einsatz in Wärmekraftmaschinen, wie z.B. Verbrennungsmotoren, stationären und fliegenden Gasturbinen finden, weil sie gerade im Temperaturbereich von 700 - 900 °C über außergewöhnlich gute Festigkeitseigenschaften verfügen.

Viele dieser Legierungen enthalten nennenswerte Anteile an γ'- und γ"-Phasen, die entscheidend zur Festigkeitssteigerung im Temperaturbereich von 700 - 900 °C beitragen. Zur Ausscheidung der γ'- und γ''-Phasen werden meist die Legierungselemente Aluminium, Titan, Tantal und Niob genutzt.

So beschreibt z.B. die GB-A 929,687 eine Nickel-Chrom-Cobalt-Molybdän-Legierung, der durch Zusatz von 2,0 - 3,5 % Titan, 0 - 0,8 % Aluminium und 2 - 5,25 % Niob zu einer deutlichen Festigkeitssteigerung durch γ'- und γ''-Ausscheidung verholfen wird.

Wolfram wird hierbei als Substitutionselement von Molybdän bis zu 10 Atom-% zugelassen, Tantal wird bis zu 3 Gew.-% als Substitutionselement von Niob vorgeschlagen.

Die GB-A 1,036,179 beschreibt im Wesentlichen lediglich eine Eingrenzung der in der GB-A 929,687 angegebenen Elemente, mit der Ausnahme, dass Eisen als Legierungselement nicht mehr zugelassen ist.

In der US-A 4,981,644 wird ebenfalls eine Nickel-Chrom-Cobalt-Molybdän-Legierung beschrieben, die durch Titan, Aluminium, Niob und Tantal ausscheidungshärtend ist, jedoch bezüglich der Elemente Rhenium, Molybdän und Wolfram nur einen Summengehalt von 1,0 - 8,5 % vorschreibt.

Die WO-A 90/03450 beschreibt eine ausscheidungshärtende Legierung, bei der im Vergleich zur US-A 4,981,644 für die ausscheidungshärtenden Elemente Al, Ti, Nb und Ta nicht nur Ober-, sondern auch Untergrenzen angegeben werden; Rhenium, Hafnium und Vanadium werden dagegen nur mit Obergrenze eingestellt.

Der Wunsch, hochwarmfeste Legierungen auch als Knetlegierungen einsetzen zu können, d.h. zum Beispiel auch als Bleche, die umgeformt und gefügt werden können, führte zu den mischkristallverfestigten Legierungen, die nicht mehr als ca. 2 Gew.-% ausscheidungshärtende Elemente wie z.B. Aluminium, Titan und Niob enthalten.

So beschreibt die GB-A 1,336,409 eine Nickel-Chrom-Cobalt-Molybdän-Legierung, bei der die Summe an den ausscheidungshärtenden Elementen Aluminium und Titan auf 0,8 - 2,1 % begrenzt ist.

Auf ungefähr gleich hohem Niveau, nämlich 0,5 - 2,25 %, aber mit einem Zusatz von bis zu 5 % Wolfram wird in der US-A 4,877,461 eine Nickel-Chrom-Molybdän-Cobalt-Legierung mit verbesserter Zeitstandfestigkeit beschrieben.

Mit der EP-B 0633 325 wird eine Legierung offenbart, die aufbauend auf der US-A 4,877,461 für eine Nickel-Chrom-Cobalt-Molybdän-Legierung neben der Limitierung von Aluminium und Titan auf 0,5 - 2,0 Gew.-% und dem Zusatz von max. 5 Gew.-% Wolfram 0,7 - 2,5 Gew.-% Tantal als vorteilhaft für die Festigkeit ausweist.

Zwar ist es gelungen, durch die Absenkung von Aluminium und Titan auf 0,5 - 2,0 Gew.-% und den Zusatz von Wolfram und Tantal zu Nickel-Chrom-Cobalt-Molybdän-Legierungen warmfeste, umform- und fügbare Blechwerkstoffe herzustellen, dennoch blieb die erzielte Warmfestigkeit immer deutlich unter derjenigen der ausscheidungshärtenden Legierung zurück.

Durch die US-A 5,017,249 ist eine Nickel-Basislegierung bekannt geworden, die insbesondere für den Einsatz in Turbinen und Motoren geeignet sein soll. Selbige weist ( in Gewichtsprozent) etwa 18 bis 25% Cr, bis zu 12 % Mo, bis zu 15 % W, bis zu 15% Co, bis zu 8% Fe, bis zu 3% Al, bis zu 5% Ti, etwa 0,04 bis 0,15% C, bis zu 0,04% N, bis zu 0,02% B, etwa 0,05 bis 0,75% Si, bis zu 0,5% Zr, Rest Ni auf. Diese Legierung zeichnet sich darüber hinaus aus, daß eine gleichgerichtete rekristallisierte Mikrostruktur, beinhaltend 0,5 bis 3% M₆C Carbide mit < 3 µm gegeben sein soll.

In der US-A 3,859,060 wird eine Nickel-Chrom-Cobalt-Molybdän-Legierung vorgestellt, die als Schweißmaterial in Draht- oder Bandform zum Einsatz gelangen soll. Selbige beinhaltet (in Gewichtsprozent) etwa 20 bis 24% Cr, etwa 0,8 bis 1,5% Al, etwa 9,5 bis 20% Co, etwa 7 bis 12% Mo, max. 0,15% C, bis zu 0,6% Ti, bis zu 0,006% B, bis zu 0,1% Zr, bis zu 0,05% Mg, Rest Ni. In dieser Legierung kommt kein Wolfram zum Einsatz. In bestimmten Fällen können geringe Mengen an Seltenen Erden, wie Ce oder La in Form von Mischmetallen in Gehalten bis zu 0,15% zugesetzt werden, um die Oxidationsbeständigkeit zu erhöhen.

Es ist daher die Aufgabe der vorliegenden Erfindung, Nickel-Chrom-Cobalt-Molybdän-Legierungen der eingangs genannten Art so auszugestalten, dass bei ausreichender Oxidationsbeständigkeit die Werte für die Warm- und Zeitstandfestigkeit so verbessert sind, dass die Lebensdauer von aus solchen Legierungen gefertigten Gegenständen deutlich erhöht wird. Der Werkstoff soll als umformbare und schweißbare Knetlegierung einsetzbar sein.

Gelöst wird diese Aufgabe durch eine austenitische Nickel-Chrom-Cobalt-Molybdän-Wolfram-Legierung, wie sie in Anspruch 1 angegeben ist.

Eine bevorzugte austenitische Nicket-Chrom-Cobalt-Molybdän-Wolfram-Legierung hat (in Masse- %) folgende Zusammensetzung

| | |
|---|---|
| Kohlenstoff | 0,05 bis 0,10 % |
| Chrom | 21 bis 23 % |
| Cobalt | 12 bis 13 % |
| Molybdän | 10 bis 11 % |
| Aluminium | 1,0 bis 1,5 % |
| Wolfram | 5,1 bis 7,0 % |
| Yttrium | 0,04 bis 0,07 % |
| Bor | 0,001 bis 0,005 % |
| Titan | max. 0,50 % |
| Silizium | max. 0,50 % |
| Eisen | max. 2 % |
| Mangan | max. 0,5 % |
| Nickel | Rest |

einschließlich unvermeidbarer erschmelzungsbedingter Verunreinigungen.

Die erfindungsgemäße Nickel-Chrom-Cobalt-Molybdän-Wolfram-Legierung weist in Abkehr vom bisherigen Stand der Technik deutlich mehr als 5 Masse-% Wolfram auf und verzichtet auf den Zusatz von Tantal zur Verbesserung der Warm- und Zeitstandfestigkeit. Das Zulegieren von 0,01 bis 0,10 Masse-% Yttrium verbessert zudem die zyklische Oxidationsbeständigkeit.

Legierungen mit Zusätzen von nur bis zu 5 Masse-% Wolfram auch mit geringen Tantalzugaben schöpfen das durch Mischkristallhärtung zu erreichende Festigkeitspotential nicht aus. So erwiesen sich überraschender Weise, entgegen der Lehre von US-A 4,877,461 und EP-B 0633 325 Wolframgehalte über 5 % als eine sehr wirkungsvolle Möglichkeit der Festigkeitssteigerung. Der Zusatz von Wolfram ist allerdings bei gegebener Zusammensetzung begrenzt auf 8,0 Gew.-%, da bei höheren Gehalten die Warmformbarkeit nicht mehr gegeben ist.

Die erfindungsgemäße Nickel-Chrom-Cobalt-Molybdän-Wolfram-Legierung ist auf Grund ihrer exzellenten Zeitstandfestigkeit im Temperaturbereich von 700 - 900 °C besonders geeignet für Gegenstände wie z.B.
◆ stationäre und fliegende Gasturbinen
◆ Verbrennungskraftmaschinen
◆ Komponenten in Dampfturbinen
◆ Komponenten von fortschrittlichen GuD-Kraftwerken
◆ Turboladern
◆ HT-Ventilatoren.

Die genannten Gegenstände lassen sich aus dem erfindungsgemäßen Werkstoff leicht fertigen, da er nicht nur gut warmverformbar ist, sondern auch das für Kaltverarbeitungsvorgänge - wie z.B. Kaltwalzen auf dünnere Abmessungen, Abkanten, Tiefziehen, Bördeln - nötige Umformvermögen besitzt.

Auch das Fügen von größeren Komponenten ist auf Grund der guten Schweißeignung des Werkstoffes problemlos möglich.

Die Figuren 1 bis 4 zeigen sehr deutlich, anhand der bei 700 °C, 750 °C, 800 °C und 850 °C erreichten Lebensdauern im Stress-Rupture-Versuch, die Überlegenheit der erfindungsgemäßen Legierungen 1 - 4 gegenüber den den Stand der Technik repräsentierenden Legierungen 5 - 7.

Die Zusammensetzung der Legierungen 1 - 7 ist in Tabelle 1 dargestellt.

Um den negativen Einfluss des Wolframs auf die zyklische Oxidationsbeständigkeit nicht nur zu kompensieren, sondern um die zyklische Oxidationsbeständigkeit noch weiter zu verbessern, ist den erfindungsgemäßen Legierungen Yttrium zulegiert worden. Der erfindungsgemäße Gehalt von 0,01 bis 0,10 % ergibt sich aus dem Minimalgehalt von 0,01 %, der für einen sichtbaren Verbesserungseffekt überhaupt erforderlich ist, und dem mit 0,10 % festgelegten Maximalgehalt, jenseits dessen mit 'Overdoping' und damit wiederum einer Verschlechterung der zyklischen Oxidationsbeständigkeit zu rechnen ist.

Bestätigt wird der positive Effekt des Yttriums durch den in den Figuren 5 - 6 dargestellten deutlich geringeren Massenzuwachs im zyklischen Oxidationsversuch bei 700 °C und 800 °C über eine Versuchszeit von mehr als 1.000 Stunden.

## Patentansprüche

1. Austenitische Nickel-Chrom-Cobalt-Molybdän-Wolfrarn-Legierung bestehend aus (in Masse--%):
| | |
|---|---|
| Kohlenstoff | 0,05 bis 0,10 % |
| Chrom | 21 bis 23 % |
| Cobalt | 10 bis 15 % |
| Molybdän | 10 bis 11 % |
| Aluminium | 1,0 bis 1,5 % |
| Wolfram | 5,1 bis 8,0 % |
| Yttrium | 0,01 bis 0,10 % |
| Bor | 0,001 bis 0,010 % |
| Titan | max. 0,50 % |
| Silizium | max. 0,50 % |
| Eisen | max. 2 % |
| Mangan | max. 0,5 % |
| Nickel | Rest |
einschließlich unvermeidbarer erschmelzungsbedingter Verunreinigungen.

2. Austenitische Nickel-Chrom-Cobalt-Molybdän-Wolfram-Legierung nach Anspruch 1 bestehend aus (in Masse--%):
| | |
|---|---|
| Kohlenstoff | 0,05 bis 0,10 % |
| Chrom | 21 bis 23 % |
| Cobalt | 12 bis 13 % |
| Molybdän | 10 bis 11 % |
| Aluminium | 1,0 bis 1,5 % |
| Wolfram | 5,1 bis 7,0 % |
| Yttrium | 0,04 bis 0,07 % |
| Bor | 0,001 bis 0,005 % |
| Titan | max. 0,50 % |
| Silizium | max. 0,50 % |
| Eisen | max. 2 % |
| Mangan | max. 0,5 % |
| Nickel | Rest |
einschließlich unvermeidbarer erschmelzungsbedingter Verunreinigungen.

3. Verwendung einer austenitischen Nickel-Chrom-Cobalt-Molybdän-Wolfram-Legierung nach Anspruch 1 oder 2 insbesondere für Brennkammern von stationären oder fliegenden Gasturbinen.

4. Verwendung einer austenitischen Nickel-Chrom-Cobalt-Molybdän-Wolfram-Legierung nach Anspruch 1 oder 2 insbesondere für Verdichter und Turbolader von Verbrennungskraftmaschinen.

5. Verwendung einer austenitischen Nickel-Chrom-Cobalt-Molybdän-Wolfram-Legierung nach Anspruch 1 oder 2 für Dampfturbinen.

6. Verwendung einer austenitischen Nickel-Chrom-Cobalt-Molybdän Wolfram-Legierung nach Anspruch 1 oder 2 insbesondere für Wellen, Naben und Schaufeln von Hochtemperatur-Ventilatioren.

7. Verwendung einer austenitischen Nickel-Chrom-Cobalt-Molybdän-Wolfram-Legierung nach Anspruch 1 oder 2 für Gas- und Dampfturbinenkraftwerke, insbesondere Brennkammerwände, Schaufeln, Rohre, Kesselwände, Membranwände oder Sammler.

## Claims

1. Austenitic nickel-chromium-cobalt-molybdenum-tungsten alloy composed of (in % by mass):
| | |
|---|---|
| carbon | 0.05 to 0.10% |
| chromium | 21 to 23% |
| cobalt | 10 to 15% |
| molybdenum | 10 to 11% |
| aluminium | 1.0 to 1.5% |
| tungsten | 5.1 to 8.0% |
| yttrium | 0.01 to 0.10% |
| boron | 0.001 to 0.010% |
| titanium | max. 0.50% |
| silicium | max. 0.50% |
| iron | max. 2% |
| manganese | max. 0.5% |
| nickel | rest |
including unavoidable impurities resulting from the melting process.

2. Austenitic nickel-chromium-cobalt-molybdenum-tungsten alloy according to claim 1 composed of (in % by mass):
| | |
|---|---|
| carbon | 0.05 to 0.10% |
| chromium | 21 to 23% |
| cobalt | 12 to 13% |
| molybdenum | 10 to 11 % |
| aluminium | 1.0 to 1.5% |
| tungsten | 5.1 to 7.0% |
| yttrium | 0.04 to 0.07% |
| boron | 0.001 to 0.005% |
| titanium | max. 0.50% |
| silicium | max. 0.50% |
| iron | max. 2% |
| manganese | max. 0.5% |
| nickel | rest |
including unavoidable impurities resulting from the melting process.

3. Use of an austenitic nickel-chromium-cobalt-molybdenum-tungsten alloy according to claim 1 or 2, in particular for combusters of stationary or flying gas turbines.

4. Use of an austenitic nickel-chromium-cobalt-molybdenum-tungsten alloy according to claim 1 or 2, in particular for compressors and turbo-superchargers of combustion engines.

5. Use of an austenitic nickel-chromium-cobalt-molybdenum-tungsten alloy according to claim 1 or 2 for steam turbines.

6. Use of an austenitic nickel-chromium-cobalt-molybdenum-tungsten alloy according to claim 1 or 2, in particular for shafts, hubs and blades of high temperature ventilators.

7. Use of an austenitic nickel-chromium-cobalt-molybdenum-tungsten alloy according to claim 1 or 2, for gas and steam turbine power stations, in particular combuster walls, blades, tubes, boiler walls, membrane walls or collectors.

## Revendications

1. Alliage austénitique nickel-chrome-cobalt-molybdène-tungstène composé de (en % en poids) :
| | |
|---|---|
| carbone | 0,05 à 0,10% |
| chrome | 21 à 23% |
| cobalt | 10 à 15% |
| molybdène | 10 à 11 % |
| aluminium | 1,0 à 1,5% |
| tungstène | 5,1 à 8,0% |
| yttrium | 0,01 à 0,10% |
| bore | 0,001 à 0,010% |
| titane | max. 0,50% |
| silicium | max. 0,50% |
| fer | max. 2% |
| manganèse | max. 0,5% |
| nickel | reste |
y compris des impuretés inévitables résultant de l'élaboration.

2. Alliage austénitique nickel-chrome-cobalt-molybdène-tungstène selon la revendication 1 composé de (en % en poids) :
| | |
|---|---|
| carbone | 0,05 à 0,10% |
| chrome | 21 à 23% |
| cobalt | 12 à 13% |
| molybdène | 10 à 11% |
| aluminium | 1,0 à 1,5% |
| tungstène | 5,1 à 7,0% |
| yttrium | 0,04 à 0,07% |
| bore | 0,001 à 0,005% |
| titane | max. 0,50% |
| silicium | max. 0,50% |
| fer | max. 2% |
| manganèse | max. 0,5% |
| nickel | reste |
y compris des impuretés inévitables résultant de l'élaboration.

3. Utilisation d'un alliage austénitique nickel-chrome-cobalt-molybdène-tungstène selon la revendication 1 ou 2, notamment pour des chambres de combustion des turbines à gaz stationnaires ou volantes.

4. Utilisation d'un alliage austénitique nickel-chrome-cobalt-molybdène-tungstène selon la revendication 1 ou 2, notamment pour des compresseurs et des turbocompresseurs à suralimentation des machines à combustion interne.

5. Utilisation d'un alliage austénitique nickel-chrome-cobalt-molybdène-tungstène selon la revendication 1 ou 2 pour des turbines à vapeur.

6. Utilisation d'un alliage austénitique nickel-chrome-cobalt-molybdène-tungstène selon la revendication 1 ou 2, notamment pour des arbres, des moyeux et des ailettes des ventilateurs à haute température.

7. Utilisation d'un alliage austénitique nickel-chrome-cobalt-molybdène-tungstène selon la revendication 1 ou 2 pour des usines génératrices à turbines à gaz et à vapeur, notamment pour des parois de chambre de combustion, des ailettes, des tuyaux, des parois de chaudière, des parois de membrane ou des collecteurs.
